# EUROPÄISCHE PATENTSCHRIFT

(11) **EP 0 551 832 B1**
(45) Veröffentlichungstag und Bekanntmachung des Hinweises auf die Patenterteilung: **14.05.1997**
(21) Anmeldenummer: 93100149.9
(22) Anmeldetag: 07.01.1993
(51) Int. Cl.: D02G 3/04, D02G 3/40

(54) **Bondiertes Fadenbündel, Verfahren zu dessen Herstellung und daraus erhältliche textile Flächengebilde**
Coating of yarn bundles, process for their manufacturing and textile made thereof
Faisceau de fils liés, procédé pour sa fabrication et produit textile qui en est composé

(30) Priorität: 15.01.1992 DE 4200834
(43) Veröffentlichungstag der Anmeldung: 21.07.1993
(73) Patentinhaber: HOECHST AKTIENGESELLSCHAFT, 65926 Frankfurt am Main (DE)
(72) Erfinder: Rötgers, André, W-8903 Bobingen (DE); Gessner, Wolfgang, Dr., W-6233 Kelkheim/Ts. (DE)

(56) Entgegenhaltungen:
- EP-A- 0 307 993
- DE-A- 1 510 817
- DE-A- 2 818 386
- US-A- 3 494 819
- US-A- 4 290 209

## Beschreibung

Die vorliegende Erfindung betrifft neue bondierte Zwirne aus hochfestem Material, die sich zur Herstellung textiler Flächengebilde eignen, welche in heiß-feuchten Umgebungen also unter hydrolysierenden Bedingungen zum Einsatz kommen, beispielsweise als technische Filtergewebe, insbesondere als Siebgewebe für Papiermaschinen.

Zur Herstellung von Filtergeweben, die in heiß-feuchten Umgebungen eingesetzt werden können, werden in großem Umfang Polymere eingesetzt, beispielsweise Polyethylenterephthalat, die unter den Anwendungsbedingungen einem beträchtlichen Abbau durch Hydrolyse unterliegen. Bei diesen Anwendungen hat es sich daher als unerläßlich erwiesen, das Gewebe und/oder die das Gewebe aufbauenden Garne zusätzlich auszurüsten, um den hydrolytischen Abbau zu erschweren und somit die Gebauchsdauer dieser Gewebe heraufzusetzen.

So wird in dem DE-Gbm-1,958,017 ein Siebgewebe aus Polyestergarn beschrieben, das vor dem Verweben mit einem Acrylharz ausgerüstet wurde. Bei der Herstellung des Garns wird eine möglichst lückenlose Ummantelung mit dem härtbaren Acrylharz angestrebt und nach dem Aushärten bildet sich ein dichter Überzug, der den hydrolytischen Abbau des Garns verhindern soll. Bedingt durch die Herstellungsweise durchdringt das Acrylharz nur einen Teil des Fadens, so daß der Hauptanteil sich als Überzug auf der Oberfläche befindet.

Weitere Multifilamentgarne, die zur Herstellung solcher Siebgewebe eingesetzt werden können und die durch Tränken mit ausgewählten härtbaren Epoxidharzmischungen modifiziert worden sind, beschreiben die DE-C-2,818,386 und die DE-C-3,012,288.

Es ist auch bereits angeregt worden, zum Einsatz in heiß-feuchten Umgebungen geeignete Multifilamentgarne mit einem Überzug aus thermoplastischem Material zu versehen. So wird in der DE-A-1,959,574 ein Faden beschrieben, der aus einem Kernfaden und aus einem Kunststoffüberzug besteht, wobei dieser Überzug aus einem gegenüber mechanische Beanspruchung widerstandsfähigen thermoplastischen Kunststoff besteht. Nach der Beschreibung zeichnet sich der Faden durch eine hohe Festigkeit und eine gute Verschleißfestigkeit aus. Ferner sind aus der DE-B-1,510,817 Stapelfasergarne bekannt, die mit einem thermoplastischen Kunststoff umhüllt und durchtränkt worden sind. Diese Garne sind dadurch gekennzeichnet, daß das Fasergarn nur so fest verdreht ist, daß dessen Einzelfasern bei einer nachfolgenden plastischen Dehnung der Verbundfäden aneinander abgleiten können. Die beschriebenen Garne zeichnen sich durch eine gute plastische Dehnbarkeit aus und weisen eine zwischen der des Kunststoffanteils und des Stapelfaseranteils liegende Festigkeit auf.

Es wurde auch bereits vorgeschlagen, Nähfäden durch Verzwirnen von Multifilamentgarnen und thermoplastisch aufschmelzbaren Fäden herzustellen. So wird in der EP-B-52,268 ein Fadenbündel beschrieben, das aus mindestens drei aus mehreren Fäden bestehenden Litzen aufgebaut ist und die mit einer formlosen Masse aus Kunststoff miteinander verbunden sind. Als wesentliches Merkmal dieses Fadenbündels wird angesehen, daß die Kunststoffmasse sich im wesentlichen im Innern des Fadenbündels befindet und aus einem geschmolzenen Kunststoffaden gebildet ist, daß das Fadenbündel als Ganzes gezwirnt ist und daß im Querschnitt des Bündels der Umfang ausschließlich durch Fäden ohne jegliche bindende Kunststoffmasse festgelegt ist. Aus der EP-A-156,503 ist ein Nähfaden bekannt, der aus einer Vielzahl von durch Verzwirnen zusammengedrehter Garne besteht, wobei zumindest ein Teil dieser Garne aus einem thermoplastischen Material besteht, daß sich in Anlehnung an das durch Verzwirnen erzeugte Muster auf der Oberfläche des Nähfadens befindet und das sich vor dem Vernähen in einem nicht klebenden Zustand befindet. Nach dem Vernähen wird das thermoplastische Material durch Erhitzen in einen klebrigen Zustand überführt und verbindet anschließend den Nähfaden mit dem zusammengenähten Material.

Aus der JP-A-60-205,044 ist ein Keilriemen bekannt, der aus einem Kord hergestellt worden ist, welcher neben einer hauptsächlichen Faserkomponente A bis zu 5 Gew.%, bezogen auf das Gesamtgewicht, einer schmelzbaren Faserkomponente B aufweist, die durch Erhitzen aufgeschmolzen wird. Der Keilriemen zeichnet sich durch eine hohe Abriebfestigkeit aus.

Die US-A-4 275 117 offenbart Fadenbündel, worin höher und niedriger schmelzende Garne miteinander verflochten sind. Die hergestellten Fadenbündel haben nach der thermischen Behandlung eine weitgehend glatte Oberfläche und sind zum Einsatz als Tennissaiten vorgesehen. Über die Reißfestigkeit der Fadenbündel wird keine Angabe gemacht.

In der US-A-3 494 819 werden Textilgewebe aus Garnen aus einer höher schmelzenden Komponente aus Polyethylenterephthalat und einer niedriger schmelzenden Komponente aus Polybutylenterephthalat beschrieben. Die Gewebe zeichnen sich durch geringes Pilling aus. Auch hier finden sich keine Angaben über die Reißfestigkeit der Garne.

Aufgabe der vorliegenden Erfindung ist es, ein hochfestes Multifilamentgarn bereitzustellen, daß sich durch eine hohe Biegefestigkeit auszeichnet, einfach herzustellen ist und sich besonders zur Herstellung von textilen Flächengebilden wie Siebe oder Filter eignet, die in heiß-feuchter Umgebung zum Einsatz gelangen sollen.

Die Erfindung betrifft ein Fadenbündel für die Herstellung von Sieben oder Filtern mit einer Reißfestigkeit von wenigstens 38 cN/tex, vorzugsweise wenigstens 42 cN/tex, hergestellt aus mindestens zwei miteinander verzwirnten Multifilamentgarnen aus einem ersten synthetischen Polymeren, und einem zweiten thermoplastischen synthetischen Polymeren, dessen Schmelzpunkt wenigstens 10°C, vorzugsweise 15 bis 50 °C, unter dem Schmelz- oder Zersetzungspunkt des ersten synthetischen Polymeren liegt, wobei die Einzelfilamente des ersten synthetischen Polymeren im wesentlichen über den gesamten Zwirnquerschnitt durch Aufschmelzen des zweiten thermoplastischen synthetischen Polymeren verbunden sind.

Das Multifilamentgarn aus dem ersten synthetischen Polymeren kann aus beliebigen schmelzbaren oder nicht schmelzbaren Polymeren aufgebaut sein, solange sich damit hochfeste Multifilamentgarne mit einer Reißfestigkeit von wenigstens 45 cN/tex, vorzugsweise mehr als 60 cN/tex herstellen lassen. Beispiele für solche Polymere sind Aramide, wie Poly-p-phenylen-terepthalamid, Poly-m-phenylen-isophthalamid oder Copolymere auf der Basis von Terephthalsäure und p-Phenylendiamin und 3,4'-Diaminodiphenylether, oder auf der Basis von Terephthalsäure und p-Phenylendiamin, 4,4'-Diaminobenzanilid und 5,5'-Dimethylbenzidin, Polyacrylnitril, Polyphenylensulfid, aromatische Polyester, wie Poly-p-hydryoxbenzoat, Polyamide, wie Nylon 6 oder Nylon 6,6, Polyetherketone oder insbesondere aliphatische Polyester, wie Polyethylenterephthalat oder Copolyethylenterephthalat, enthaltend z.B. aliphatische oder aromatische Dicarbonsäurecokomponenten, wie Isophthalsäure oder Adipin- oder Sebacinsäure oder aliphatische oder aromatische Diolcokomponenten, wie Butylenglykol, Cyclohexandimethanol, Cyclohexandiol oder Resorcin.

Das Garn aus dem zweiten synthetischen Polymeren muß nicht notwendigerweise ein Multifilamentgarn sein, sondern kann auch aus Stapelfasern aufgebaut sein oder ein Reißkabel darstellen. Vorzugsweise verwendet man allerdings auch hier ein Multifilamentgarn.

Bei dem zweiten Polymeren muß es sich um ein schmelzbares Material handeln, dessen Schmelzpunkt so weit unter dem Schmelz- oder Zersetzungspunkt des ersten Polymeren liegt, so daß das Multifilamentgarn aus dem ersten Polymer unter den Verarbeitungsbedingungen praktisch keinen Festigkeitsverlust erleidet. Dies wird in der Regel dann der Fall sein, wenn der Schmelzpunkt des zweiten Polymeren wenigstens 10 °C unter dem Schmelz- oder Zersetzungspunkt des ersten Polymeren liegt. Das zweite Polymere wird nach diesem Kriterium in Hinblick auf das erste Polymere ausgewählt. Beispiele für mögliche thermoplastische Polymeren, die sich als zweite Garnkomponente eignen, sind thermoplastische Aramide, wie in der EP-A-307,993 beschrieben oder insbesondere aliphatische Polyester, wie Polyethylenterephthalat oder Polybutylenterephthalat.

Verwendet man Polyethylenterephthalat oder ein Co-polyethylenterephthalat als erste Garnkomponente, so setzt man bevorzugt als zweite Garnkomponente Polybutylenterephthalat ein.

Das Aufschmelzen der zweiten Garnkomponente ist so zu gestalten, daß sich das diese Komponente bildende Garn im wesentlichen über den gesamten Zwirnquerschnitt verteilt und die Einzelfilamente der ersten Garnkomponente gleichmäßig durch Aufschmelzen verbindet. Zu diesem Zweck wird der Zwirn unter Spannung erhitzt, wie weiter unten beschrieben.

Der Titer der das erfindungsgemäße Fadenbündel aufbauenden Multifilamentgarne der ersten Polymerkomponente beträgt üblicherweise 550 bis 2200 dtex, vorzugsweise 1050 bis 1150 dtex.

Der Titer der das erfindungsgemäße Fadenbündel aufbauenden Garne der zweiten Polymerkomponente beträgt üblicherweise 250 bis 1100 dtex, vorzugsweise 500 bis 600 dtex.

Der Gesamttiter des erfindungsgemäßen Fadenbündels beträgt üblicherweise 800 bis 6000 dtex, vorzugsweise 1000 bis 3500 dtex.

Das erfindungsgemäße Fadenbündel zeichnet sich durch eine hohe Höchstzugkraft aus; diese beläuft sich etwa auf die Höchstzugkraft der das erfindungsgemäße Fadenbündel aufbauenden Multifilamentgarne der ersten Polymerkomponente.

Das erfindungsgemäße Fadenbündel zeichnet sich ferner durch eine hohe Biegesteifheit aus. Die Biegesteifheit entspricht dabei weitgehend einem Monofilament gleichen Durchmessers.

Der Anteil des zweiten Polymeren beträgt üblicherweise weniger als 60 Gew.%, vorzugsweise 20 bis 50 Gew.%, bezogen auf das Gesamtgewicht des Fadenbündels.

Besonders bevorzugt weist das erfindungsgemäße Fadenbündel einen rechteckigen Querschnitt auf, der insbesondere abgerundete Ecken besitzt. Fäden mit derartigen Querschnitten eignen sich besonders zur Herstellung von Filtergeweben für Papiermaschinen. Fäden mit diesen Querschnittsformen sind in der US-A-4,290,209. beschrieben.

Die erfindungsgemäßen Fadenbündel können aus ein oder mehreren hochfesten Multifilamentgarnen aufgebaut sein. Dabei können Multifilamente aus gleichen oder unterschiedlichen Polymertypen zum Einsatz kommen. Das gilt auch für Garne aus dem zweiten Polymeren.

Vorzugsweise bestehen die erfindungsgemäßen Fadenbündel aus zwei miteinander verzwirnten Multifilamentgarnen. Die dabei eingesetzten Polymeren gehören vorzugsweise dem gleichen Polymertyp an, z.B. Polyester/Polyester.

Das erfindungsgemäße Fadenbündel für die Herstellung von Sieben oder Filtern läßt sich durch ein Verfahren herstellen, das folgende Schritte umfaßt:
i) Verzwirnen mindestens eines Multifilamentgarns aus einem ersten synthetischen Polymeren mit einer Reißfestigkeit von wenigstens 45 cN/tex zusammen mit mindestens einem Garn aus einem zweiten thermoplastischen synthetischen Polymeren, deren Schmelzpunkt wenigstens 10 °C unter dem Schmelz- oder Zersetzungspunkt des ersten synthetischen Polymeren liegt,
ii) Erhitzen des Zwirns unter Spannung auf eine Temperatur, die unter dem Schmelzpunkt des ersten und über dem Schmelzpunkt des zweiten synthetischen Polymeren liegt, so daß das Garn aus dem zweiten thermoplastischen synthetischen Polymeren praktisch vollständig aufschmilzt und die Einzelfilamente des Multifilamentgarns aus dem ersten synthetischen Polymeren im wesentlichen über den gesamten Zwirnquerschnitt durch das aufgeschmolzene Material verbunden werden.

Das Verzwirnen der Garnkomponenten kann auf allen dafür geeigneten Vorrichtungen erfolgen, beispielsweise auf Etagenzwirnmaschinen, Ringzwirnmaschinen oder Doppeldrahtzwirnmaschinen.

Das Erhitzen in Schritt ii) erfolgt auf eine Temperatur, die ausreicht, um das Garn aus dem zweiten thermoplastischen synthetischen Polymeren praktisch vollständig aufzuschmelzen, so daß dieses seine Garnstruktur verliert und sich praktisch über den gesamten Zwirnquerschnitt verteilt. In der Regel ist dabei mindestens die Schmelztemperatur dieses zweiten Polymeren zu wählen; es kann aber auch in Abhängigkeit von der angelegten Spannung eine knapp darunter liegende Temperatur gewählt werden.

Die in Schritt ii) zu verwendende Spannung wird so gewählt, daß die für das Einsatzgebiet gewünschte Dehnung eingestellt wird. In der Regel reichen für diesen Schritt Garnspannungen von 0,15 bis 0,25 cN/dtex aus.

Das oben definierte Verfahren ist ebenfalls ein Gegenstand der vorliegenden Erfindung.

Aus dem erfindungsgemäßen Fadenbündel lassen sich textile Flächengebilde herstellen, die sich insbesondere zum Einsatz in heiß-feuchter Umgebung eignen. Die Erfindung betrifft daher auch diese Flächengebilde und deren Verwendung.

Derartige textile Flächengebilde lassen sich nach allen an sich bekannten flächenbildenden Technologien erzeugen, bei denen Fadenbündel mit einer relativ hohen Biegesteifheit verarbeitet werden können. Beispiele dafür sind Gestricke, Gelege, Gewirke oder insbesondere Gewebe. Von den Geweben sind insbesondere solche mit Leinwandbindung bevorzugt.

Die erfindungsgemäßen textilen Flächengebilde lassen sich insbesondere als Filtermaterial in heiß-feuchten Umgebungen einsetzen, wie zur Filtration von heißen Flüssigkeiten oder heißen, feuchtigkeitshaltigen Gasen, insbesondere als Siebgewebe für Papiermaschinen.

Die folgenden Beispiele erläutern die Erfindung ohne sie zu begrenzen.

Aus einem hochfesten Multifilamentgarn aus Polyethylenterephthalat (PET) des Typs dtex 1100 f 200 TO und einem Multifilamentgarn aus Polybutylenterephthalat (PBT) des Typs dtex 550 f 96 TO wird auf einer Ringzwirnmaschine ein Zwirn des Typs x1Z 340 x 2 S 340 hergestellt.

Dieser Zwirn wird anschließend bei 235°C unter einer Spannung von 750 cN und einer Verweilzeit von 60 Sekunden auf einer Verstreckanlage fixiert.

Unter diesen Bedingungen schmilzt der PBT-Faden vollständig auf und bildet beim Abkühlen ein versteifend abbindendes Skelett. Der erhaltene Zwirn läßt sich nicht öffnen. Seine Höchstzugkraft beträgt 142 N (das entspricht einer Reißfestigkeit von 43 cN/tex); seine Reißdehnung beträgt 10 %.

Anschließend wird im Autoklaven bei 135°C ein 40-stündiger Hydrolysetest durchgeführt. Die Reißfestigkeit des Zwirns beträgt danach noch 47 % des Anfangswertes.

## Patentansprüche

1. Fadenbündel aus synthetischen Polymeren mit unterschiedlichem Schmelzpunkt für die Herstellung von Sieben oder Filtern, dadurch gekennzeichnet, daß die Reißfestigkeit wenigstens 38 cN/tex beträgt und das Fadenbündel hergestellt worden ist aus mindestens zwei miteinander verzwirnten Multifilamentgarnen aus einem ersten synthetischen Polymeren und einem zweiten thermoplastischen synthetischen Polymeren, dessen Schmelzpunkt wenigstens 10°C unter dem Schmelz- oder Zersetzungspunkt des ersten synthetischen Polymeren liegt, wobei die Einzelfilamente des ersten synthetischen Polymeren im wesentlichen über den gesamten Zwirnquerschnitt durch Aufschmelzen des zweiten thermoplastischen synthetischen Polymeren verbunden sind.

2. Fadenbündel nach Anspruch 1, dadurch gekennzeichnet, daß es sich bei dem ersten synthetischen Polymeren um Polyethylenterephthalat oder um einen Copolyester enthaltend Polyethylenterephthalateinheiten handelt.

3. Fadenbündel nach Anspruch 2, dadurch gekennzeichnet, daß es sich bei dem zweiten synthetischen Polymeren um Polybutylenterephthalat oder um einen Copolyester enthaltend Polybutylenterephthalateinheiten handelt.

4. Fadenbündel nach Anspruch 1, dadurch gekennzeichnet, daß der Anteil des zweiten Polymeren 20 bis 50 Gew.%, bezogen auf das Gesamtgewicht des Fadenbündels, beträgt.

5. Fadenbündel nach Anspruch 1, dadurch gekennzeichnet, daß dieses einen rechteckigen Querschnitt aufweist, der insbesondere abgerundete Ecken besitzt.

6. Fadenbündel nach Anspruch 1, dadurch gekennzeichnet, daß dieses aus zwei miteinander verzwirnten Multifilamentgarnen besteht, die einen Titer von 500 bis 1150 dtex aufweisen, und daß der Gesamttiter des Fadenbündels 1000 bis 3500 dtex beträgt.

7. Verfahren zur Herstellung eines Fadenbündels aus synthetischen Polymeren mit unterschiedlichem Schmelzpunkt für die Herstellung von Sieben oder Filtern nach Anspruch 1, dadurch gekennzeichnet, daß
mindestens ein Multifilamentgarn aus einem ersten synthetischen Polymeren mit einer Reißfestigkeit von wenigstens 45 cN/tex zusammen mit mindestens einem Garn aus einem zweiten thermoplastischen synthetischen Polymeren, dessen Schmelzpunkt wenigstens 10°C unter dem Schmelz- oder Zersetzungspunkt des ersten synthetischen Polymeren liegt, verzwirnt wird und der Zwirn unter Spannung auf eine Temperatur, die unter dem Schmelzpunkt des ersten und über dem Schmelzpunkt des zweiten synthetischen Polymeren liegt, erhitzt wird, so daß das Garn aus dem zweiten thermoplastischen synthetischen Polymeren praktisch vollständig aufschmilzt und die Einzelfilamente des Multifilamentgarns aus dem ersten synthetischen Polymeren im wesentlichen über den gesamten Zwirnquerschnitt durch das aufgeschmolzene Material verbunden werden.

8. Textiles Flächengebilde für Siebe oder Filter, dadurch gekennzeichnet, daß dieses aus Fadenbündeln nach Anspruch 1 besteht.

9. Textiles Flächengebilde nach Anspruch 8, dadurch gekennzeichnet, daß es sich dabei um ein Gewebe handelt, insbesondere um ein Gewebe mit Leinwandbindung.

10. Textiles Flächengebilde nach Anspruch 8, dadurch gekennzeichnet, daß es Fadenbündel nach Anspruch 5 enthält.

11. Verwendung des textilen Flächengebildes nach Anspruch 8 als Filtermaterial in heiß-feuchten Umgebungen, insbesondere als Siebgewebe für Papiermaschinen.

## Claims

1. A yarn bundle composed of synthetic polymers having different melting points for the manufacture of wires or filters, characterized in that the tenacity is at least 38 cN/tex and the yarn bundle has been manufactured from at least two mutually twisted-together multifilament yarns composed of a first synthetic polymer and a second thermoplastic synthetic polymer whose melting point is at least 10°C below the melting or decomposition point of the first synthetic polymer, the individual filaments of the first synthetic polymer being bonded together over essentially the entire thread cross-section by the melting of the second thermoplastic synthetic polymer.

2. The yarn bundle of claim 1, characterized in that the first synthetic polymer is polyethylene terephthalate or a copolyester containing polyethylene terephthalate units.

3. The yarn bundle of claim 2, characterized in that the second synthetic polymer is polybutylene terephthalate or a copolyester containing polybutylene terephthalate units.

4. The yarn bundle of claim 1, characterized in that the proportion of the second polymer is from 20 to 50% by weight, based on the total weight of the yarn bundle.

5. The yarn bundle of claim 1, characterized in that it has a rectangular cross-section with in particular rounded corners.

6. The yarn bundle of claim 1, characterized in that it consists of two mutually twisted-together multifilament yarns each with a linear density of from 500 to 1150 dtex, the total linear density of the yarn bundle being from 1000 to 3500 dtex.

7. A process for manufacturing a yarn bundle composed of synthetic polymers having different melting points for the manufacture of wires or filters of claim 1, characterized in that at least one multifilament yarn composed of a first synthetic polymer and having a tenacity of at least 45 cN/tex is twisted together with at least one yarn composed of a second thermoplastic synthetic polymer whose melting point is at least 10°C below the melting or decomposition point of the first synthetic polymer, and the thread is heated under tension to a temperature which is below the melting point of the first and above the melting point of the second synthetic polymer, so that the yarn composed of the second thermoplastic synthetic polymer melts virtually completely and the individual filaments of the multifilament yarn composed of the first synthetic polymer become bonded together by the molten material over essentially the entire thread cross-section.

8. A textile sheet material for wires or filters, characterized in that it consists of yarn bundles as claimed in claim 1.

9. The textile sheet material of claim 8, characterized in that it is a woven fabric, in particular a plain-woven fabric.

10. The textile sheet material of claim 8, characterized in that it comprises yarn bundles as claimed in claim 5.

11. The use of the textile sheet material of claim 8 as a filter material in hot moist environments, in particular as a wire cloth for papermaking machines.

## Revendications

1. Faisceau de fils en polymères synthétiques, ayant des points de fusion différents, pour fabriquer des toiles ou des filtres, caractérisé en ce que la résistance à la traction est d'au moins 38 cN/tex et que le faisceau de fils a été préparé à partir d'au moins deux fils multifilaments retordus l'un avec l'autre, en un premier polymère synthétique et en un deuxième polymère synthétique thermoplastique, dont le point de fusion est d'au moins 10°C inférieur au point de fusion ou de décomposition du premier polymère synthétique, les filaments individuels du premier polymère synthétique étant liés essentiellement sur toute la section transversale du retors, par fusion du deuxième polymère synthétique thermoplastique.

2. Faisceau de fils selon la revendication 1, caractérisé en ce que, pour ce qui est du premier polymère synthétique, il s'agit de poly(téréphtalate d'éthylène) ou d'un copolyester contenant des motifs poly(téréphtalate d'éthylène).

3. Faisceau de fils selon la revendication 2, caractérisé en ce que, pour ce qui est du deuxième polymère synthétique, il s'agit de poly(téréphtalate de butylène) ou d'un copolyester contenant des motifs poly(téréphtalate de butylène).

4. Faisceau de fils selon la revendication 1, caractérisé en ce que la part du deuxième polymère est de 20 à 50 % en poids par rapport au poids total du faisceau de fils.

5. Faisceau de fils selon la revendication 1, caractérisé en ce que ce dernier a une section transversale rectangulaire possédant en particulier des sommets arrondis.

6. Faisceau de fils selon la revendication 1, caractérisé en ce que ce dernier est constitué de deux fils multifilaments retordus l'un avec l'autre, qui ont un titre de 500 à 1150 dtex, et que le titre total du faisceau de fils est de 1000 à 3500 dtex.

7. Procédé pour fabriquer un faisceau de fils en des polymères synthétiques ayant un point de fusion différent, pour fabriquer des toiles ou filtres selon la revendication 1, caractérisé en ce qu'on soumet à un retordage au moins un fil multifilament en un premier polymère synthétique ayant une résistance à la traction d'au moins 45 cN/tex, en même temps qu'au moins un fil en un deuxième polymère synthétique thermoplastique dont le point de fusion est d'au moins 10°C inférieur au point de fusion ou de décomposition du premier polymère synthétique, et que l'on chauffe le fil retors sous tension à une température qui est inférieure au point de fusion du premier polymère synthétique et est supérieur au point de fusion du deuxième polymère synthétique, de façon à provoquer une fusion pour ainsi dire complète du fil en le deuxième polymère synthétique thermoplastique, et que les filaments individuels du fil multifilament constitué du premier polymère synthétique soient pour ainsi dire reliés, sur la totalité de la section transversale du ressort, par le matériau fondu.

8. Structure textile bidimensionnelle pour toiles ou filtres, caractérisée en ce qu'elle est constituée de faisceaux de fils selon la revendication 1.

9. Structure textile bidimensionnelle selon la revendication 8, caractérisée en ce que, pour ce qui est de cette dernière, il s'agit d'un tissu, en particulier d'un tissu à armure toile.

10. Structure textile bidimensionnelle selon la revendication 8, caractérisée en ce qu'elle contient des faisceaux de fils selon la revendication 5.

11. Utilisation de la structure textile bidimensionnelle selon la revendication 8 en tant que matériau filtrant pour ambiances humides et très chaudes, en particulier en tant que tissus pour toiles de machines à papier.
